# FASCICULE DE BREVET EUROPEEN

(11) **EP 0 379 431 B1**
(45) Date de publication et mention de la délivrance du brevet: **05.10.1994**
(21) Numéro de dépôt: 90400134.4
(22) Date de dépôt: 17.01.1990
(51) Int. Cl.: H01B 17/30, H01L 21/50

(54) **Procédé de scellement verre-aluminium, notamment pour traversée électrique de boîtier de circuit hybride, objet composite et composition de verre correspondants**
Glas-Aluminium-Abdichtungsverfahren, insbesondere für eine elektrische Durchführung eines Gehäuses für Hybridschaltungen, entsprechend zusammengesetzter Gegenstand und Glaszusammensetzung
Glass-aluminium sealing process, in particular for a hybrid circuit box electrical feedthrough, corresponding composite article and glass composition

(30) Priorité: 20.01.1989 FR 8900709
(43) Date de publication de la demande: 25.07.1990
(73) Titulaire: DASSAULT ELECTRONIQUE, F-92214 Saint-Cloud (FR)
(72) Inventeur: Viret, Paul, F-78160 Marly-Le-Roi (FR); Ledain, Bernard, F-78310 Plaisir (FR)
(74) Mandataire: Plaçais, Jean-Yves

(56) Documents cités:
- EP-A- 0 100 817
- EP-A- 0 287 722
- GB-A- 699 492
- US-A- 4 202 700
- US-A- 4 455 384
- US-A- 4 678 358
- PATENT ABSTRACTS OF JAPAN vol. 9, no. 270 (E-353)(1993) 26 octobre 1985,& JP-A-60 116156 (FUJITSU K.K.) 22 juin 1985,

## Description

L'invention concerne le scellement d'un matériau vitreux sur un matériau comportant de l'aluminium.

Une application particulièrement intéressante de tels scellements réside dans la réalisation de boîtiers fonctionnels électriques contenant au moins un circuit électronique hybride, communément appelés "boîtiers hybrides". Cependant, l'invention n'est pas limitée à cette application particulière.

A côté des circuits intégrés monolithiques, on utilise des circuits électroniques hybrides, ou plus brièvement "circuits hybrides". Leur nom provient de ce que, sur un substrat de céramique, ils comportent des puces de circuits intégrés monolithiques, associées à des liaisons et composants discrets réalisés par dépôt métallique sur la céramique.

Pour certaines applications, les circuits hybrides, utilisés par groupe, sont réunis dans un boîtier hybride. Un tel boîtier possède généralement un fond, un couvercle et une pluralité de traversées électriques situées sur au moins l'un de ces parois. Il doit être dans certains cas hermétique tant au niveau de la liaison entre le fond et le couvercle qu'au niveau des traversées électriques.

On connaît actuellement de tels boîtiers constitués en un matériau à base d'un alliage fer-nickel-cobalt connu notamment sous la marque KOVAR déposée par la société américaine WESTHINGHOUSE CORPORATION. Chaque traversée électrique comprend une broche conductrice, généralement en KOVAR, hermétiquement fixée dans un passage de la paroi par un scellement verre-métal bien connu de l'homme de l'art. La liaison entre le couvercle et le fond est assurée par une soudure électrique classique.

Un boîtier "macrohybride" est un boîtier hybride de grande taille et sa réalisation en KOVAR, selon la technique précitée, présente deux inconvénients majeurs, notamment lorsque de tels boîtiers sont utilisés à l'intérieur de calculateurs embarqués dans un aéronef.

Le premier de ces inconvénients est lié à la densité du KOVAR qui confère au boîtier macrohybride une masse élevée qui peut devenir pénalisante pour l'utilisation précitée, le facteur poids étant particulièrement important dans l'aéronautique.

Le deuxième inconvénient est lié à la mauvaise conductibilité thermique du KOVAR. De par sa taille, un boîtier macrohybride contient généralement un très grand nombre de circuits hybrides (ou un circuit hybride de très grande taille) qui, en fonctionnement, libèrent de l'énergie calorifique habituellement évacuée par le corps du boîtier. Or, cette mauvaise conductibilité thermique du KOVAR nuit à une bonne dissipation thermique et peut donc engendrer des fonctionnements dégradés, voire des pannes.

Il s'avère que l'utilisation d'un matériau comportant de l'aluminium permet de pallier les deux inconvénients précités.

Cependant, cette utilisation soulève d'importants problèmes techniques quant à la réalisation d'un scellement verre-aluminium en raison, notamment, des propriétés physiques antagonistes (en particulier point de fusion et coefficient de dilatation) de ces deux matériaux. L'homme de l'art sait en effet que le point de fusion d'un verre classique est en général supérieur à 1000°C, alors que le point de fusion de l'aluminium est d'environ 550°C. Par ailleurs, le coefficient de dilatation de l'aluminium est généralement plus élevé que celui des verres classiques. L'importance de ces problèmes augmente encore pour l'obtention d'un scellement hermétique tel que celui habituellement requis pour les boîtiers macrohybrides.

Le document US-A-4 202 700 propose des compositions vitreuses à base de verre-phosphate, qu'il considère comme intéressantes pour un scellement sur un alliage à base d'aluminium. Mais il n'enseigne pas comment réaliser un tel scellement.

Le document US-A-4 678 358 décrit des scellements verre-métal comprimés utilisant des verres au plomb à basse température de fusion. De plus, malgré un élargissement final au cas de l'aluminium, il s'avère également que ce document n'enseigne pas comment réaliser un scellement verre/aluminium de haute tenue.

La présente invention a donc pour but principal d'apporter une solution à ce problème.

Un but de l'invention est de permettre un scellement direct d'un matériau vitreux sur un matériau comportant de l'aluminium.

L'invention propose un objet ou pièce composite du type comprenant une paroi métallique, et un insert monté dans un logement de ladite paroi, dans lequel la paroi est composée d'un matériau à base d'aluminium, et l'insert comprend, au moins en périphérie, une préforme en matériau vitreux fritté, à base de verre-phosphate, et, entre la paroi et l'insert, sur une partie au moins de la surface interne du logement, une couche d'un premier oxyde métallique, d'épaisseur comprise entre 0,5 et 10 micromètres, comme zone de liaison logement/insert, qui est le siège d'une interpénétration d'atomes d'oxygène entre la couche d'oxyde et la préforme en matériau vitreux, qui reste frittée.

Cette pièce peut être par exemple un élément de boîtier macrohybride ou bien un boîtier macrohybride complet, comportant un fond hermétiquement fermé par au moins un couvercle.

L'insert peut comprendre également un élément métallique directement scellé au sein du matériau vitreux. Cet élément métallique peut être par exemple une broche conductrice traversant de part en part le matériau vitreux de façon à former une traversée électrique à travers la paroi.

L'invention vise également un procédé d'implantation d'au moins un insert dans au moins un logement d'une paroi en un matériau à base d'aluminium, qui comporte les étapes suivantes :
a) préparer un logement dans la paroi, et former sur une partie au moins de la surface du logement une couche d'un premier oxyde métallique, d'épaisseur comprise entre 0,5 et 10 micromètres,
b) préparer un insert comportant au moins en périphérie un élément fritté préformé, insérable dans ledit logement, obtenu à partir d'une poudre d'un matériau vitreux à base de verre-phosphate, compatible avec le matériau de la paroi,
c) introduire ledit insert dans le logement,
d) élever l'insert à une température de cuisson supérieure à la température de ramollissement dilatométrique de ladite poudre.

On obtient ainsi un scellement direct de l'insert à la paroi.

On rappelle ici que la température de ramollissement dilatométrique d'un matériau vitreux est une température pour laquelle ce matériau présente une viscosité de 10^{11,3} Poises.

Ainsi, la notion de compatibilité entre le matériau vitreux et le matériau de la paroi, concerne ici, notamment, la relation entre la température de ramollissement dilatométrique de ce matériau vitreux et la température de fusion du matériau de la paroi. Elle concerne également, notamment, la comparaison des coefficients de dilatation respectifs de ces deux matériaux.

D'autres avantages et caractéristiques de l'invention apparaîtront à l'examen de la description détaillée ci-après et les dessins annexés sur lesquels :
- la figure 1 est un organigramme général d'un mode de mise en oeuvre du procédé selon l'invention permettant l'élaboration d'une traversée électrique ;
- les figures 2 à 4 illustrent, de façon plus détaillée, différentes étapes de l'organigramme de la figure 1 ;
- la figure 5 illustre de façon schématique un fourreau fritté obtenu par le procédé selon l'invention ;
- la figure 6 illustre une étape de réalisation d'un passage ;
- la figure 7 illustre un passage ainsi obtenu ;
- la figure 8 illustre une étape de réalisation d'une broche ;
- la figure 9 illustre une broche ainsi obtenue ;
- la figure 10 illustre schématiquement une traversée électrique avant scellement ;
- la figure 11 représente un organigramme d'une étape de scellement ;
- la figure 12 représente de façon schématique une traversée électrique, après scellement ;
- la figure 13 illustre une étape de traitement supplémentaire d'une broche ;
- les figures 14A à 14C représentent un mode de réalisation d'un boîtier macrohybride.

Les dessins comportent, pour l'essentiel, des éléments de caractère certain, et font partie intégrante de la description. A ce titre, ils pourront non seulement servir à mieux faire comprendre la description détaillée ci-après, mais aussi contribuer, le cas échéant, à la définition de l'invention.

La réalisation d'un objet composite, comportant un matériau vitreux directement scellé sur une paroi à base d'aluminium, nécessite, entre autres conditions, un choix convenable de ce matériau vitreux. Pour un tel scellement, on utilise de préférence du verre phosphate c'est-à-dire à base de phosphate, par opposition à certains autres types de verre, notamment à base de plomb ou à base de silice (utilisé dans le scellement classique verre-KOVAR). Par ailleurs un verre-phosphate n'est pas un "verre" au sens strict mais en fait un verre-céramique partiellement cristallin. On l'appellera néanmoins ici "verre-phosphate" conformément à un usage dominant.

Des familles de verre-phosphate sont décrites dans les brevets américains n° 4 202 700 et n° 4 455 384. Parmi celles-ci, toutes ne conviennent pas pour un scellement sur un alliage d'aluminium qui soit industriellement réalisable avec une bonne reproductibilité. Après de nombreux essais, la Demanderesse a constaté que l'on pouvait utiliser, notamment à cette fin, un verre-phosphate ayant la composition suivante :
- entre environ 20% et environ 50% en moles d'oxyde de sodium (Na₂O),
- entre environ 5% et environ 30% en moles d'oxyde de baryum (BaO),
- entre environ 0,5% et environ 3% en moles d'alumine (Al₂O₃)
- entre environ 40% et environ 60% en moles d'anhydride phosphorique (P₂O₅).

La Demanderesse a constaté qu'il était préférable d'adjoindre au verre-phosphate un agent modificateur de cristallisation tel que du nitrure d'aluminium (AlN) en une quantité efficace inférieure à 7% environ. Les raisons de cette adjonction seront explicitées ci-après.

Outre ces caractéristiques de composition, le matériau vitreux doit présenter une température de ramollissement dilatométrique et un coefficient de dilatation compatibles respectivement avec la température de fusion et le coefficient de dilatation de l'aluminium. On prendra donc de préférence un matériau vitreux ayant une température de ramollissement dilatométrique comprise entre environ 300°C et environ 550°C et un coefficient de dilatation compris entre environ 10 et environ 25 ppm/°C. (La notation °C signifie degré Celsius et la notation ppm signifie partie par millionième).

D'une façon générale, l'implantation d'un insert dans un logement d'une paroi nécessite, avant le scellement, une étape a) de préparation du logement et une étape b) de préparation de l'insert ; ces deux étapes peuvent être effectuées indépendamment l'une de l'autre dans un ordre quelconque.

L'insert comporte en périphérie un élément vitreux fritté, obtenu à partir d'une poudre d'un matériau vitreux du type de ceux évoqués ci-avant. Cette poudre peut résulter par exemple du broyage d'un corps continu.

L'étape b) de préparation d'un tel élément vitreux consiste d'abord à le mettre en forme, dans une sous-étape b1), à partir de la poudre mélangée à un liant. On effectue ensuite, après élimination du liant, un frittage de l'élément vitreux dans une sous-étape b2). Ce frittage a pour but de "coller" les grains de verre les uns aux autres de façon à obtenir un insert dont la consistance et la cohérence autorisent une manipulation aisée compatible avec un procédé industriel.

Dans le cas de l'élaboration d'une traversée électrique, telle que définie sur la figure 1, l'élément périphérique fritté de l'insert est un fourreau FFR.

La poudre P est obtenue à partir d'un corps continu CC obtenu dans une sous-étape 1 comprenant la succession des opérations illustrées sur la figure 2.

On réalise un mélange intime (opération 10) de diverses poudres de constituants de base CB pour obtenir une poudre de base PB. Pour la réalisation de cette poudre de base, on utilise 42,4 g de carbonate de sodium (Na₂CO₃), 19,74 g de carbonate de baryum (BaCO₃), 1,02 g d'alumine (Al₂O₃), 112,73 g de dihydrogénophosphate d'ammonium (NH₄H₂PO₄), et 1,76 g de nitrure d'aluminium (AlN).

La poudre de base ainsi obtenue est mise dans un creuset en alumine (opération 11) puis calcinée à 300° pendant 12 heures (opération 12) afin d'éliminer l'ammoniac et l'eau. On effectue ensuite un broyage (opération 13) du produit calciné puis une cuisson du broyat BRO (opération 14) afin d'obtenir une substance vitreuse SV. Cette cuisson 14 comporte une montée en température d'une heure environ, à raison de 750°C/heure, jusqu'à atteindre la température de 750°C, puis un palier à cette température pendant 2 heures. La substance vitreuse subit ensuite une trempe thermique par coulage sur une plaque en KOVAR ou en acier inoxydable à 200°C (opération 15). On obtient alors le corps continu CC contenant environ 38,35% en moles de Na₂O, 9,59% en moles de BaO, 0,96% en moles de Al₂O₃, 46,98% en moles de P₂O₅, et 4,12% en moles de AlN.

Un tel matériau vitreux a alors une température de ramollissement dilatométrique de 330°C environ, un coefficient de dilatation de 20 ppm/°C environ, et sa température de fusion est d'environ 600°C.

La poudre P est ensuite obtenue à partir du corps continu CC dans une sous-étape 2 illustrée en détail sur la figure 3.

On ajoute au corps continu CC (opération 20) un liant LI comprenant éventuellement un composé polycarboné ayant une longueur de chaîne au moins égale à 1500 et au plus égale à 6000. Dans l'exemple décrit, le composé polycarboné est du polyéthylène glycol 4000, ayant donc par définition une longueur de chaine égale à 4000. Sa quantité est de 3% en poids. Le mélange ainsi obtenu est broyé pendant environ 5 minutes dans un broyeur à pilon (opération 21). Le broyat BROY ainsi obtenu est ensuite tamisé (opération 22) pour obtenir ladite poudre P. De par son passage dans un tamis, cette poudre a une granulométrie comprise entre 75 et 106 micromètres.

Bien que l'opération de tamisage ne soit pas absolument nécessaire, l'obtention d'une poudre d'une granulométrie donnée facilite les étapes ultérieures du procédé. Il convient généralement que cette granulométrie soit supérieure à environ 5 micromètres. Sa limite supérieure est choisie en fonction de la taille désirée de l'élément vitreux de l'insert.

La sous-étape b1) de formation du fourreau, porte la référence 3, et est illustrée en détail sur la figure 4.

L'opération 30 consiste à introduire dans un moule de pressage, ayant une forme conjuguée de celle du fourreau à obtenir, une quantité de poudre choisie compte tenu de la géométrie du fourreau. Ce moule comporte notamment une tige permettant de réaliser un canal central dans le fourreau.

Après pressage de cette poudre à une pression suffisante compte tenu de la densité désirée pour le fourreau, on obtient un fourreau intermédiaire FI. Il faut remarquer ici qu'il est important d'utiliser un liant organique ayant une longueur de chaine supérieure à 1500 pour assurer une bonne cohérence du fourreau intermédiaire.

Ce liant organique est ensuite éliminé du fourreau intermédiaire par un étuvage 31, qui dans ce mode de mise en oeuvre se réalise à 200°C pendant 12 heures. Le liant est ainsi évacué de l'intérieur du fourreau intermédiaire vers l'extérieur. Un fourreau formé FF est alors obtenu.

Il convient ici de remarquer qu'un liant polycarboné ayant une longueur de chaîne supérieure à 6000 serait très difficile à éliminer.

Dans une variante, on pourrait envisager que l'étape 2 d'obtention de la poudre P ne comprenne pas d'adjonction de liant, et que cette dernière n'intervienne que, dans l'étape 3 d'obtention du fourreau formé FF, antérieurement à l'opération 30 de pressage. Cependant, dans ce cas, il serait recommandé de broyer séparément le liant LI avant son incorporation à la poudre P.

La sous-étape b2) de frittage (référence 4) s'effectue généralement à une température située au voisinage immédiat de la température de ramollissement dilatométrique du matériau vitreux, c'est-à-dire à une température où l'on commence à avoir un ramollissement de ce matériau sans déformation. Pour la composition de verre ci-dessus décrite, le frittage du fourreau formé FF (référence 4) est effectué dans une coupelle en PYREX (Marque déposée) selon un gradient de température de 20°C/mn jusqu'à atteindre la température de 335°C.

Un tel fourreau fritté FF est représenté sur la figure 5. Il se compose d'un cylindre d'une longueur d'environ 1,9 mm, traversé longitudinalement de part en part par un canal central CFF. Le diamètre externe de ce cylindre est d'environ 1,3 mm tandis que le diamètre du canal est d'environ 0,6 mm.

Bien entendu, les différentes cotes indiquées ici ainsi que celles indiquées ci-après ne le sont qu'à titre d'exemple non limitatif.

Le logement destiné à recevoir l'insert peut présenter des configurations diverses selon les applications envisagées. Dans le cas présent de l'élaboration d'une traversée électrique, le logement est un passage traversant la paroi. L'étape a) de préparation de ce passage porte la référence 8 et est illustrée sur la figure 6. Le passage obtenu est illustré sur la figure 7.

Dans la paroi PAR, on effectue un usinage 80 du passage. Celui-ci est alors constitué, depuis la face interne FAI de la paroi jusqu'à sa face externe FAE, de deux alésages AL1, AL2. Dans ce mode de mise en oeuvre, les longueurs des alésages AL1 et AL2 sont respectivement de l'ordre de 0,50 mm et 2,50 mm. Leurs diamètres respectifs sont de l'ordre de 1,2 mm et 1,35 mm.

Le matériau de la paroi PAR est un alliage d'aluminium dit "5086" selon la norme française. Sa température de fusion est comprise entre 580°C et 640°C et son coefficient de dilatation est de 23,5 ppm/°C. Sa composition est la suivante :
- environ 4% en poids de magnésium
- environ 0,5% en poids de manganèse
- environ 95,5% en poids d'aluminium.

Il convient de noter ici que l'aluminium et tous ces alliages conviennent pour effectuer un scellement verre-métal conformément au procédé selon l'invention.

Postérieurement à l'usinage du passage, la paroi est plongée dans un bain d'acide chromique pour y subir une oxydation anodique chromique 81. Il se dépose alors sur les bords. du passage PAS une couche d'alumine dont on ajuste l'épaisseur entre environ 1 micron et environ 1,5 micron. L'ajustement de l'épaisseur de la couche de ce premier oxyde métallique OX1 est un élément important pour les caractéristiques du scellement et l'on reviendra plus loin sur l'utilité du dépôt d'une telle couche.

Ce passage PAS est destiné à recevoir une broche conductrice B, illustrée sur la figure 9, et dont l'étape de préparation 9 est illustrée sur la figure 8.

A partir d'un alliage métallique de cuivre et de béryllium dont la composition est :
- Béryllium (Be) : entre environ 1,8% et environ 2% en poids
- Cobalt (Co) : entre environ 0,2% et environ 0,3% en poids
- Plomb (Pb) : entre environ 0,2% et environ 0,6% en poids
- Nickel (Ni) : environ 0,05% en poids
- Cuivre (Cu) : complément à 100% en poids,

on usine une broche B en forme d'un cylindre allongé d'une longueur de 9,75 mm environ, dont une extrémité se prolonge par un tronc de cône arrondi ayant un angle au sommet d'environ 30°. Une telle broche présente un coefficient de dilatation de 17,4 ppm/°C et une conductibilité électrique de 2,5.10⁻⁶ ohms.centimètre. D'une façon générale, on utilisera des matériaux métalliques présentant un coefficient de dilatation compris entre environ 15 et environ 20 ppm par °C et une conductibilité électrique comprise entre environ 2.10⁻⁶ et environ 10.10⁻⁶ ohms.centimètre.

Cette broche B va ensuite subir un nickelage 91 consistant en le dépôt d'une couche de nickel d'une épaisseur d'environ 5 microns. Ce nickelage est suivi d'une oxydation à l'air pendant 15 minutes dans un four à 490°C. La broche B se trouve alors à l'issue de cette étape d'oxydation recouverte d'oxyde de nickel OX2. La présence de ce deuxième oxyde métallique OX2 est également un élément important pour la bonne tenue de la broche au sein de l'insert et son utilité sera expliquée plus loin.

Tous les éléments constitutifs de la traversée étant maintenant réalisés, on peut procéder à l'insertion du fourreau fritté dans le passage, puis à l'insertion de la broche dans le fourreau. On obtient alors une traversée électrique TRA avant scellement représentée sur la figure 10. Le fourreau fritté FFR est situé dans l'alésage AL2 en appui contre l'alésage AL1. La broche B est maintenue à la distance choisie, dans le fourreau, par un outillage de centrage non représenté sur cette figure 10. Dans le mode de mise en oeuvre décrit, le bout arrondi de la broche est situé du côté de la face externe de la paroi PAR.

Bien que cet ordre d'insertion soit avantageux notamment pour le centrage de la broche, on pourrait envisager de l'inverser, c'est-à-dire d'insérer la broche dans le fourreau puis l'ensemble dans le passage.

L'ensemble ainsi constitué est amené dans un four afin de procéder au scellement 7 (figure 11) de la traversée électrique.

L'étape de scellement selon l'invention s'effectue sous atmosphère neutre, en particulier d'azote, en élevant la température de cuisson au-dessus de la température de ramollissement dilatométrique du matériau vitreux constituant le fourreau fritté selon un profil de température choisi. Dans ce mode de mise en oeuvre, on effectue d'abord une montée en température avec un gradian de 12°C par minute (opération 700) puis un palier à une température de cuisson égale à 450°C pendant 50 mn (opération 701), puis une descente en température à partir de ce palier avec un gradian de 12°C par minute (opération 702).

Cette cuisson s'effectue donc en présence du premier oxyde métallique entre le fourreau fritté et la paroi et en présence du deuxième oxyde métallique entre le fourreau et la broche conductrice.

La présence d'alumine entre le fourreau et la paroi permet d'assurer la tenue du scellement ainsi obtenu par l'interpénétration des atomes d'oxygène de l'alumine avec les atomes d'oxygène appartenant aux différents oxydes du matériau vitreux. L'ajustement de l'épaisseur de la couche d'alumine, qui induit donc une première quantité efficace de ce premier oxyde métallique, joue un rôle important, non seulement dans la tenue du scellement, mais aussi dans son herméticité. Une épaisseur comprise entre environ 1 et environ 1,5 micromètre permet notamment d'obtenir un matériaux vitreux dit "hermétiquement scellé". L'herméticité est alors inférieure ou égale à 10⁻⁹ cm³.s⁻¹ d'Hélium pour une différence de pression de 1 atmosphère de part et d'autre d'un scellement ayant une surface unitaire de 1 cm².

Si la couche d'alumine est plus épaisse, cette herméticité décroît jusqu'à éventuellement obtenir un scellement poreux au niveau de la paroi si cette couche est trop épaisse. On considère, d'une façon générale, qu'une quantité efficace du premier oxyde métallique est une quantité permettant d'obtenir un scellement ayant une tenue et une herméticité compatibles avec l'application envisagée.

Ainsi, quelle que soit l'application, la Demanderesse a observé qu'une épaisseur d'oxyde inférieure à 0,5 micron environ ne permet pas d'obtenir une tenue mécanique du verre sur l'aluminium. De même, bien que l'épaisseur maximale d'oxyde dépende de la tenue et de l'herméticité souhaitées, il est préférable de ne pas dépasser 10 microns.

La présence de l'oxyde de nickel en une quantité efficace, entre la broche et le matériau vitreux contribue à assurer une bonne adhérence de ces deux corps par interpénétration des atomes d'oxygène de l'oxyde de nickel avec ceux des différents oxydes du verre. La couche de nickel de 5 microns déposée sur la broche conduit, après oxydation, à une épaisseur d'oxyde de nickel (environ 3 microns) contribuant à assurer un scellement hermétique. D'une façon générale, la Demanderesse a observé qu'une épaisseur d'oxyde de nickel comprise entre environ 2 et environ 5 microns, permet d'obtenir l'herméticité indiquée ci-avant.

Lors du scellement, le fourreau fritté se conforme à la géométrie du passage ce qui permet d'obtenir un scellement simultané direct, c'est-à-dire ne nécessitant l'apport d'aucune matière externe, de la broche au fourreau et du fourreau à la paroi. Ce scellement hermétique et électriquement isolant permet d'obtenir la traversée électrique requise (figure 12).

Pour certaines applications, il peut être nécessaire d'effectuer sur les broches, un traitement supplémentaire de dorure 9′, illustré sur la figure 13. Cette dorure permettra d'obtenir une broche BD partiellement dorée, c'est-à-dire dorée uniquement sur ses parties internes et externes situées hors du matériau vitreux de scellement. Afin d'effectuer un tel traitement, il convient de plonger l'ensemble dans un bain électrolytique de dorure (opération 90′). La Demanderesse a observé que l'utilisation de verre-phosphate ne nécessitait pas de protéger le scellement avant son immersion dans le bain de dorure. Par contre si le matériau vitreux ne contenait pas d'agent modificateur de cristallisation, il conviendrait d'effectuer une protection du scellement, par exemple par un film de résine époxy, avant de plonger l'ensemble dans le bain de dorure, car sinon, le caractère acide de ce bain conduirait à une dégradation plus ou moins importante du matériau vitreux du scellement.

Cependant, cette raison n'est pas la seule qui motive une adjonction d'un agent modificateur de cristallisation. En effet, celui-ci confère notamment au scellement de meilleures propriétés mécaniques, une meilleure tenue aux conditions d'environnement et une meilleure longévité.

Cependant, si la quantité de nitrure d'aluminium dépasse la quantité efficace de 7% en moles, on obtient une température de fusion de l'alliage d'aluminium inférieure à la température de ramollissement dilatométrique du matériau vitreux ce qui bien évidemment ne convient pas dans les applications selon l'invention.

On peut également choisir comme agent modificateur de cristallisation du platine (Pt) en une quantité efficace inférieure à 0,5% en moles. On ajoute alors dans ce cas, dans les constituants de base à la place du nitrure d'aluminium, du tétrachlorure de platine (PtCl₄). Dans ce cas, l'étape 7 de scellement comporterait après l'opération de cuisson 70 un recuit du scellement afin d'assurer une croissance des cristaux. Le traitement de dorure des broches s'effectue alors après le recuit.

On va maintenant décrire ci-après, en se référant aux figures 12 et 14A à 14C, un mode de réalisation d'un boîtier macrohybride possédant une pluralité de traverses électriques. Les figures 14A à 14C sont disposées selon les conventions classiques du dessin industriel français, la figure 14B étant plus particulièrement la coupe AA de la figure 14A, tandis que la figure 14C comporte partiellement la coupe BB de la figure 14A.

Le boitier BO est sensiblement rectangulaire d'une longueur d'environ 70 mm et d'une largeur d'environ 50 mm. Ce boîtier comprend un fond FD possèdant deux bords latéraux BL1 et BL2 ainsi qu'une partie centrale PCFD s'étendant dans la direction longitudinale du boîtier entre deux bords latéraux. Un bord intermédiaire BIN est ménagé dans une région de la partie centrale PCFD. Ce bord BIN s'étend sensiblement perpendiculairement au bord latéral BL1 et est ensuite replié d'équerre sensiblement parallèlement au bord latéral BL2.

Au travers de la partie centrale PCFD et du bord latéral BLD2 sont ménagées une pluralité de traversées électriques telles que celles représentées sur la figure 12. Le boîtier BO est fermé d'une part par un premier couvercle COUV1 s'étendant entre le bord intermédiaire BIN et les bords BL1 et BL2 en formant un L. Il est fermé d'autre part par un deuxième couvercle COUV2 disposé de l'autre côté de la partie centrale PCF2 entre les bords latéraux BL1 et BL2. Sont ainsi ménagés dans le boîtier B deux espaces situés de part et d'autre de la partie centrale PCFD du fond, propres à recevoir les composants hybrides.

La face externe de la paroi représentée sur la figure 12 correspond ici effectivement à la face externe du boîtier. Les différentes broches dépassent ici de la face interne de la paroi d'une longueur égale à environ 1,5 mm. Ces broches sont destinées à assurer l'alimentation électrique des différents composants contenus dans le boîtier.

Le matériau composant le fond du boitier comprend un alliage d'aluminium dit "5086". Le matériau constituant les deux couvercles du boîtier est par contre un alliage d'aluminium dit "4047" selon la norme française. Il se compose d'environ 12% de silicium et d'environ 88% d'aluminium.

Le matériau vitreux scellant chaque broche à la paroi est constitué de verre-phosphate dont les différents composants et leur fourchette de quantité ainsi que les fourchettes de la température de ramollissement dilatométrique et du coefficient de dilatation ont été définis ci-avant. Dans ce mode de réalisation, le matériau vitreux comprend environ 38,35% en moles de Na₂O, 9,59% en moles de BaO, 0,96% en moles de Al₂O₃, 46,98% en moles de P₂O₅, et 4,12% en moles de AlN.

Il peut également contenir, en tant qu'agent modificateur de cristallisation, du platine en une quantité efficace et inférieure à 0,5% en moles.

On trouve également dans ce matériau vitreux scellé le premier oxyde métallique (alumine) situé au voisinage de la paroi en une quantité efficace comprise entre environ 0,5% en poids et environ 0,8% en poids.

De même, le matériau vitreux scellé comporte au voisinage de la broche (alliage cuivre-béryllium) le deuxième oxyde métallique (oxyde de nickel) en une quantité efficace comprise entre environ 0,6% en poids et environ 1,5% en poids.

Ces quantités efficaces d'oxydes métalliques permettent d'obtenir un scellement dit "hermétique". Cependant, d'une façon générale, un matériau vitreux directement scellé sur de l'aluminium comprendra une quantité d'alumine au moins égale à 0,2% en poids. La quantité maximale sera de préférence de l'ordre de 10% en poids.

Afin d'assurer, notamment, une meilleure soudabilité à l'intérieur du boîtier et une meilleure tenue à la corrosion à l'extérieur du boitier, les parties de la broche situées à l'extérieur du matériau vitreux scellé, sont dorées. Les différents couvercles et le fond sont assemblés à l'aide d'une soudure au laser, assurant ainsi l'herméticité requise. Les alliages respectifs du fond et des couvercles ont été choisis pour autoriser une telle soudure. D'une façon générale, deux matériaux à base d'aluminium peuvent être soudés au laser si chacun d'eux est exempt de cuivre et si l'un au moins des deux contient du silicium.

Bien que l'invention trouve ses pleins avantages dans les modes de mise en oeuvre et de réalisation ci-dessus décrits, il s'est avéré encore meilleur pour certaines applications d'ajouter à la composition de verre utilisée un agent modificateur de la zone de travail du matériau vitreux.

En effet, l'homme de l'art définit habituellement pour un matériau vitreux, une zone de températures de travail, dans laquelle le verre présente une viscosité lui permettant d'être déformé tout en conservant une certaine consistance. Ainsi, la température inférieure de cette zone de travail est la température de ramollissement dilatométrique et la température supérieure est celle pour laquelle le matériau vitreux présente une viscosité de 10⁴ poises.

Or il apparaît avantageux que le verre-phosphate comprenne un agent modificateur de sa zone de travail qui tende à augmenter cette dernière. En effet, plus vaste est cette zone de travail, moins critique sont les précisions sur les différentes températures utilisées dans les étapes du procédé selon l'invention. Ceci contribue notamment à encore améliorer la reproductibilité et par conséquent à une industrialisation encore plus aisée du procédé.

Cet agent modificateur de la zone de travail est, par exemple, du trioxyde de bore (B₂O₃) en une quantité inférieure à environ 15% en moles.

Un exemple de composition d'un tel matériau vitreux est la suivante :
- 35% en moles de Na₂O
- 8,75% en moles de BaO
- 0,87% en mole de Al₂O₃
- 42,88% en moles de P₂O₅
- 3,75% en moles de AlN
- 8,75% en moles de B₂O₃.

Un tel matériau vitreux a alors une température de ramollissement dilatométrique de 475°C environ et un coefficient de dilatation de 16ppm/°C environ. Sa zone de travail est comprise entre 475°C environ et 550°C et sa température de fusion est d'environ 700°C.

Les étapes du procédé de scellement verre-aluminium, utilisant ce matériau vitreux à base de trioxyde de bore sont analogues à celles décrites pour une composition de verre exempte de trioxyde de bore.

Cependant des différences existent notamment quant aux températures auxquelles s'effectuent certaines étapes du procédé.

Dans la suite du texte, les références utilisées pour décrire ces étapes modifiées sont celles employées précédemment.

Pour la réalisation de la poudre de base (opération 10) on utilise 42,4 g de carbonate de sodium (Na₂CO₃), 19,74 g de carbonate de baryum (BaCO₃), 1,02 g d'alumine (Al₂O₃), 112,73 g de dihydrogénophosphate d'ammonium (NH₄H₂PO₄), 6,96 g de trioxyde de bore (B₂O₃) et 1,76 g de nitrure d'aluminium (AlN).

Dans l'étape d'obtention du corps continu CC, la cuisson du broyat BRO (opération 14) permettant d'obtenir la substance vitreuse SV comporte une montée en température d'une heure environ à raison de 1100°C/heure puis un palier à 1100°C pendant 2 heures et enfin une descente en température pendant environ 30 minutes jusqu'à atteindre la température de 850°C environ.

L'étape de frittage du matériau vitreux (référence 4) est effectuée dans une coupelle en PYREX selon un gradient de température de 20°C/mn jusqu'à atteindre la température de 470°C.

L'étape de scellement comprend d'abord une montée en température avec un gradient de 12°C par minute (opération 700) puis un palier à une température de cuisson égale à 525°C pendant 15 mn (opération 701) puis une descente en température à partir de ce palier avec un gradient de 12°C par minute (opération 702).

L'invention n'est pas limitée aux modes de mise en oeuvre et de réalisation ci-dessus décrits mais en embrasse toutes les variantes, notamment les suivantes :
- on peut concevoir que la broche soit remplacée, dans d'autres applications, par un autre élément métallique, au moins ;
- la présence des premier et deuxième oxydes métalliques n'est nécessaire qu'au niveau du scellement. Aussi, on peut envisager d'effectuer des oxydations partielles des élément métallique et du logement uniquement dans les zones utiles ;
- on pourrait également concevoir, dans certaines applications nécessitant uniquement un scellement direct "broche-verre" sans que la bonne tenue mécanique et l'herméticité soient des facteurs importants, d'effectuer ce scellement sans présence d'oxyde métallique entre la broche et le matériau vitreux. La tenue de la broche serait alors simplement assurée par le rétreint du verre à la cuisson ;
- il est possible, dans l'étape 3, de remplacer la tige de l'outillage de pressage, servant à conformer le canal central du fourreau, par la broche elle-même. Ainsi, dans ce cas, après pressage, on obtient un insert composé en périphérie du fourreau, et au centre de la broche, qui après élimination du liant et frittage devient un élément prêt à être introduit dans le passage de la paroi. Cette variante permet de limiter les divers outillages de centrage et de positionnement utilisés précédemment. Bien entendu, le deuxième oxyde métallique aura été déposé sur la broche avant la formation de l'élément unique.

Il est également possible de concevoir que le fourreau d'un tel insert obtenu après pressage, soit, après élimination du liant, fritté à une température supérieure à la température de frittage précédemment indiquée de façon à augmenter encore sa cohérence.
- On a décrit ci-avant l'étape de dorure des broches postérieurement à l'étape de scellement. Cependant, on pourrait envisager d'effectuer cette étape de dorure au moment de la préparation de la broche et donc avant d'effectuer le scellement. Cette dorure serait alors partielle et située sur les parties destinées à ne pas être scellées dans le passage. L'homme de l'art devrait alors utiliser un or résistant à la température de ramollissement dilatométrique du matériau vitreux. Une telle dorure partielle pourrait être effectuée, avant scellement, sur un insert fritté (fourreau et broche) tel qu'évoqué ci-avant ;
- on peut bien sûr ajouter au matériau vitreux à la fois l'un et l'autre des agents modificateurs de cristallisation évoqués ci-dessus.

On a décrit, ci-avant, comme application particulière de l'invention, l'élaboration d'une traversée électrique à travers un élément de boîtier macrohybride. Cependant on pourrait utiliser ce scellement direct d'un matériau vitreux selon l'invention sur un matériau à base d'aluminium pour d'autres applications ou objets. On pourrait par exemple envisager que l'insert ne comprenne que du matériau vitreux.

Bien entendu, certains des moyens décrits ci-dessus peuvent être omis dans les variantes où ils ne servent pas. Ce peut être le cas par exemple des agents modificateurs de cristallisation et/ou de l'agent modificateur de la zone de travail.

## Revendications

1. Objet composite du type comprenant une paroi métallique (PAR), et un insert monté dans un logement (PAS) de ladite paroi, dans lequel la paroi est composée d'un matériau à base d'aluminium, et l'insert comprend, au moins en périphérie, une préforme en matériau vitreux fritté, à base de verre-phosphate, et, entre la paroi et l'insert, sur une partie au moins de la surface interne du logement, une couche d'un premier oxyde métallique, d'épaisseur comprise entre 0,5 et 10 micromètres, comme zone de liaison logement/insert, qui est le siège d'une interpénétration d'atomes d'oxygène entre la couche d'oxyde et la préforme en matériau vitreux, qui reste frittée.

2. Objet selon la revendication 1, caractérisé en ce que le premier oxyde métallique comprend de l'alumine, et se trouve présent dans le matériau vitreux auprès du logement dans la zone d'interpénétration en quantité supérieure à environ 0,2% en poids.

3. Objet selon la revendication 2, caractérisé en ce que le premier oxyde métallique se trouve présent dans le matériau vitreux auprès du logement dans la zone d'interpénétration en quantité comprise entre environ 0,5% en poids et environ 0,8% en poids.

4. Objet selon l'une des revendications précédentes, caractérisé en ce que le logement est un passage (PAS) traversant la paroi (PAR).

5. Objet selon la revendication 4, caractérisé en ce que l'insert comprend en outre une broche métallique (B) logée dans le matériau vitreux préformé, tout en étant directement et hermétiquement scellée au sein du matériau vitreux.

6. Objet selon la revendication 5, caractérisé en ce que la zone de liaison insert/broche est le siège d'une interpénétration d'atomes d'oxygène entre l'insert et une couche d'un second oxyde métallique, préalablement appliquée sur une partie au moins de la surface externe de la broche.

7. Objet selon l'une des revendications 5 et 6, caractérisé en ce que le matériau de la broche métallique a un coefficient de dilatation compris entre environ 15 et environ 20 ppm/°C.

8. Objet selon la revendication 7, caractérisé en ce que le matériau de la broche métallique comprend un alliage de cuivre-béryllium.

9. Objet selon les revendications 6 et 8, prises en combinaison, caractérisé en ce que le second oxyde métallique comprend un oxyde de nickel et en ce que le second oxyde métallique se trouve présent dans le matériau vitreux auprès de la broche dans la zone d'interpénétration en quantité comprise entre environ 0,6% en poids et environ 1,5% en poids.

10. Objet selon l'une des revendications précédentes, caractérisé en ce que le matériau vitreux comprend entre environ 20% et environ 50% en moles de Na₂O, entre environ 5% et environ 30% en moles de BaO, entre environ 0,5% et environ 3% en moles de Al₂O₃ et entre environ 40% et environ 60% en moles de P₂O₅.

11. Objet selon la revendication 10, caractérisé en ce que le matériau vitreux comprend environ 38,35% en moles de Na₂O, environ 9,59% en moles de BaO, environ 0,96% en mole de Al₂O₃ et environ 46,98% en moles de P₂O₅.

12. Objet selon la revendication 10, caractérisé en ce que le matériau vitreux comprend environ 35% en moles de Na₂O, environ 8,75% en moles de BaO, environ 0,87% en mole de Al₂O₃ et environ 42,88% en moles de P₂O₅.

13. Objet selon l'une des revendications précédentes, caractérisé en ce que le matériau vitreux comprend un agent modificateur de cristallisation.

14. Objet selon la revendication 13, caractérisé en ce que l'agent modificateur de cristallisation comprend du nitrure d'aluminium, en une quantité inférieure à 7% en moles.

15. Objet selon les revendications 11 et 14 prises en combinaison, caractérisé en ce que la quantité de nitrure d'aluminium est sensiblement égale à 4,12% en moles.

16. Objet selon les revendications 12 et 14 prises en combinaison, caractérisé en ce que la quantité de nitrure d'aluminium est sensiblement égale à 3,75% en moles.

17. Objet selon la revendication 13, caractérisé en ce que l'agent modificateur de cristallisation comprend du platine, en une quantité inférieure à 0,5% en moles.

18. Objet selon l'une des revendications précédentes, caractérisé en ce que le matériau vitreux comprend un agent modificateur de sa zone de températures de travail.

19. Objet selon la revendication 18, caractérisé en ce que l'agent modificateur de la zone de températures de travail du matériau vitreux comprend du trioxyde de bore en une quantité inférieure à 15% en moles.

20. Objet selon les revendications 12 et 19 prises en combinaison, caractérisé en ce que la quantité de trioxyde de bore est égale à environ 8,75% en moles.

21. Objet selon l'une des revendications précédentes, caractérisé en ce que le matériau vitreux est choisi pour posséder une température de ramollissement dilatométrique comprise entre environ 300°C et environ 550°C et un coefficient de dilatation compris entre environ 10 et environ 25 ppm/°C.

22. Objet selon les revendications 15 et 21 prises en combinaison, caractérisé en ce que la température de ramollissement dilatométrique est égale à environ 330°C et en ce que le coefficient de dilatation est d'environ 20 ppm/°C.

23. Objet selon les revendications 16, 20 et 21 prises en combinaison, caractérisé en ce que la température de ramollissement dilatométrique est égale à environ 475°C et en ce que le coefficient de dilatation est d'environ 16ppm/°C.

24. Objet selon l'une des revendications précédentes, caractérisé en ce que le matériau de la paroi est un alliage d'aluminium dit "5086" norme française.

25. Objet selon l'une des revendications précédentes, caractérisé en ce que la paroi métallique appartient à un boîtier fonctionnel contenant au moins un composant électronique hybride.

26. Objet selon la revendication 25, caractérisé en ce que la paroi métallique est complétée d'un fond (FD), et d'au moins un couvercle (COUV1, COUV2), chacun en un matériau à base d'aluminium.

27. Objet selon la revendication 26, caractérisé en ce que les matériaux du fond et du couvercle sont tous deux exempts de cuivre et comportent du silicium au moins pour l'un d'entre eux, et en ce que le couvercle est soudé au laser sur le fond.

28. Objet selon la revendication 27, caractérisé en ce que le matériau du fond est un alliage d'aluminium dit "5086" et en ce que le matériau du couvercle est un alliage d'aluminium dit "4047" norme française.

29. Procédé d'implantation d'un insert dans une paroi (PAR) en un matériau à base d'aluminium, comprenant les étapes suivantes :
a) préparer (8) un logement (PAS) dans la paroi (PAR), et former sur une partie au moins de la surface du logement une couche d'un premier oxyde métallique, d'épaisseur comprise entre 0,5 et 10 micromètres,
b) préparer (3,4,9) un insert comportant au moins en périphérie un élément fritté préformé (FFR), insérable dans ledit logement, obtenu à partir d'une poudre (P) d'un matériau vitreux à base de verre-phosphate, compatible avec le matériau de la paroi,
c) introduire ledit insert dans le logement,
d) élever (7) l'insert à une température de cuisson supérieure à la température de ramollissement dilatométrique de ladite poudre,
ce qui permet d'obtenir un scellement direct de l'insert à la paroi.

30. Procédé selon la revendication 29, caractérisé en ce que l'étape b) comprend:
- b1) la formation (3) de l'élément vitreux de l'insert à partir de ladite poudre en présence d'un liant (LI) mélangé à celle-ci, et
- b2) le frittage (4) de cet élément vitreux formé dans l'étape b1).

31. Procédé selon la revendication 30, caractérisé en ce que l'étape b1) de formation de l'élément vitreux préformé comprend la succession des opérations suivantes :
- b10) préparation d'un moule ayant une forme conjuguée de celle de l'élément vitreux,
- b11) mise en forme de l'élément vitreux par pressage de ladite poudre mélangée au liant (LI) dans le moule,
- b12) élimination (32) du liant (LI).

32. Procédé selon la revendication 31, caractérisé en ce que l'opération b12) d'élimination du liant comporte un étuvage.

33. Procédé selon l'une des revendications 30 à 32, caractérisé en ce que l'on effectue l'étape b2) de frittage de l'élément vitreux préformé, à une température située au voisinage immédiat du point de ramollissement dilatométrique du matériau vitreux.

34. Procédé selon l'une des revendications 29 à 33, caractérisé en ce que la poudre (P) a une granulométrie supérieure à 5 micromètres.

35. Procédé selon la revendication 34, caractérisé en ce que la poudre (P) a une granulométrie comprise entre environ 75 et environ 106 micromètres.

36. Procédé selon l'une des revendications 29 à 35, caractérisé en ce que l'étape b) comprend une préparation préliminaire de la poudre, préparation dans laquelle on réalise (1) un corps continu (CC) comprenant ledit matériau vitreux, à partir de constituants de base choisis (CB), et ensuite on réduit ce corps continu en ladite poudre (2).

37. Procédé selon la revendication 36, caractérisé en ce que l'étape de préparation préliminaire comprend la succession des opérations suivantes :
i) mélanger (10) les constituants de base (CB) en une poudre de base (PB),
ii) calciner (11,12) la poudre de base et broyer (13) le produit calciné pour obtenir un broyat calciné (BRO),
iii) chauffer le broyat calciné selon un profil de température prédéterminé pour obtenir une substance vitreuse (SV),
iv) effectuer (15) une trempe thermique de la substance vitreuse pour obtenir le corps continu (CC).

38. Procédé selon l'une des revendications 34 et 35 prise en combinaison avec l'une des revendications 36 et 37, prises en dépendance de la revendication 30, caractérisé en ce que l'étape de préparation préliminaire comprend l'adjonction (20) du liant (LI) au corps continu (CC) et en ce que l'étape bl) comprend un broyage (21) puis un tamisage (22) de ce broyat (BROY).

39. Procédé selon l'une des revendications 29 à 38, caractérisé en ce que le matériau vitreux comprend entre environ 20% et environ 50% en moles de Na₂O, entre environ 5% et environ 30% en moles de BaO, entre environ 0,5% et environ 3% en moles de Al₂O₃ et entre environ 40% et environ 60% en moles de P₂O₅.

40. Procédé selon la revendication 39, caractérisé en ce que le matériau vitreux comprend environ 38,35% en moles de Na₂O, environ 9,59% en moles de BaO, environ 0,96% en mole de Al₂O₃ et environ 46,98% en moles de P₂O₅.

41. Procédé selon la revendication 39, caractérisé en ce que le matériau vitreux comprend environ 35% en moles de Na₂O, environ 8,75% en moles de BaO, environ 0,87% en mole de Al₂O₃ et environ 42,88% en moles de P₂O₅.

42. Procédé selon l'une des revendications 29 à 41, caractérisé en ce que le matériau vitreux comprend une quantité efficace d'un agent modificateur de cristallisation.

43. Procédé selon la revendication 42, caractérisé en ce que l'agent modificateur comprend du nitrure d'aluminium, en une quantité inférieure à 7% en moles.

44. Procédé selon la revendication 43, prise en combinaison avec la revendication 40, caractérisé en ce que la quantité de nitrure d'aluminium est d'environ 4,12% en moles.

45. Procédé selon la revendication 43 prise en combinaison avec la revendication 41, caractérisé en ce que la quantité de nitrure d'aluminium est d'environ 3,75% en moles.

46. Procédé selon la revendication 42, caractérisé en ce que l'agent modificateur de cristallisation comprend du platine en une quantité inférieure à 0,5%.

47. Procédé selon l'une des revendications 29 à 46, caractérisé en ce que le matériau vitreux comprend une quantité efficace d'un agent modificateur de sa zone de températures de travail.

48. Procédé selon la revendication 47, caractérisé en ce que ledit agent modificateur de la zone de températures de travail comprend du trioxyde de bore en une quantité inférieure à 15%.

49. Procédé selon les revendications 41 et 48 prises en combinaison, caractérisé en ce que la quantité de trioxyde de bore est égale à environ 8,75% en moles.

50. Procédé selon les revendications 36 et 40 prises en combinaison, caractérisé en ce que les constituants de base du corps continu en matériau vitreux sont choisis dans le groupe formé par Na₂CO₃, BaCO₃, Al₂O₃, NH₄H₂PO₄.

51. Procédé selon la revendication 50 prise en combinaison avec l'une des revendications 43 à 45, caractérisé en ce que les constituants de base comprennent en outre du nitrure d'aluminium.

52. Procédé selon la revendication 50 prise en combinaison avec la revendication 46, caractérisé en ce que les constituants de base comprennent en outre du tétrachlorure de platine.

53. Procédé selon l'une des revendications 50 à 52 prise en combinaison avec l'une des revendications 47 à 49, caractérisé en ce que les constituants de base comprennent en outre du trioxyde de bore.

54. Procédé selon l'une des revendications 29 à 53, caractérisé en ce que le matériau vitreux a une température de ramollissement dilatométrique comprise entre environ 300°C et environ 550°C, et un coefficient de dilatation compris entre environ 10 et environ 25 ppm/°C.

55. Procédé selon les revendications 40 et 54 prises en combinaison, caractérisé en ce que la température de ramollissement dilatométrique est environ égale à 330°C, en ce que le coefficient de dilatation est environ égal à 20 ppm/°C.

56. Procédé selon les revendications 33 et 55 prises en combinaison, caractérisé en ce que la température de frittage de l'élément vitreux atteint environ 335°C.

57. Procédé selon les revendications 41 et 54 prises en combinaison, caractérisé en ce que la température de ramollissement dilatométrique est environ égale à 475°C, et en ce que le coefficient de dilatation est environ égal à 16 ppm/°C.

58. Procédé selon les revendications 33 et 57 prises en combinaison, caractérisé en ce que la température de frittage de l'élément vitreux atteint environ 470°C.

59. Procédé selon la revendication 30, caractérisé en ce que, dans la sous-étape b1), le liant comprend un composé polycarboné ayant une longueur de chaîne au moins égale à 1500 et au plus égale à 6000.

60. Procédé selon la revendication 59, caractérisé en ce que le composé polycarboné est du polyéthylène glycol 4000 en une quantité sensiblement égale à 3% en poids.

61. Procédé selon l'une des revendications 29 à 60, caractérisé en ce que l'étape a2) de réalisation de ladite couche du premier oxyde métallique comprend une oxydation anodique chromique.

62. Procédé selon la revendication 61, caractérisé en ce que l'épaisseur de couche d'alumine (OX1) est comprise entre environ 1 micromètre et environ 1,5 micromètre.

63. Procédé selon l'une des revendications 29 à 62, caractérisé en ce que le logement est un passage traversant la paroi.

64. Procédé selon l'une des revendications 29 à 63, dans lequel l'insert comprend en outre une broche métallique (B) insérée dans l'élément vitreux préformé fritté (FFR), caractérisé en ce que l'étape b) comprend une sous-étape b4) de préparation de la broche métallique, en formant sur une partie au moins de la surface de cette broche une couche d'un second oxyde métallique, l'étape d) réalisant à la fois le scellement insert/paroi et insert/broche.

65. Procédé selon la revendication 64, caractérisé en ce que la sous-étape b4) comprend une opération b41) d'usinage de la broche métallique à la forme voulue (90) et une opération b42) qui comprend la succession des phases suivantes :
- b420) dépôt (91) d'une couche d'un métal d'apport sur ladite portion de l'élément métallique,
- b421) oxydation (92) dudit métal d'apport pour former ledit deuxième oxyde métallique.

66. Procédé selon l'une des revendications 64 et 65, caractérisé en ce que la broche métallique (B) est composée d'un matériau ayant un coefficient de dilatation compris entre environ 15 et environ 20 ppm/°C.

67. Procédé selon la revendication 66, caractérisé en ce que le matériau de la broche comprend un alliage cuivre-béryllium.

68. Procédé selon l'une des revendications 64 à 67, caractérisé en ce que le second oxyde métallique est un oxyde de nickel.

69. Procédé selon la revendication 68, caractérisé en ce que la couche d'oxyde de nickel est comprise entre environ 2 micromètres et environ 5 micromètres.

70. Procédé selon la revendication 69 prise en combinaison avec la revendication 65, caractérisé en ce que le métal d'apport est du nickel et en ce que la couche de nickel déposée sur l'élément métallique a une épaisseur d'environ 5 micromètres.

71. Procédé selon l'une des revendications 64 à 70, caractérisé en ce que dans l'étape c) on insère l'élément vitreux fritté préformé dans le logement et la broche métallique dans un fourreau défini par l'élément vitreux fritté préformé.

72. Procédé selon l'une des revendications 64 à 70, prise en combinaison avec la revendication 31, caractérisé en ce que dans l'opération b30) on place la broche métallique (B) dans le moule pour conformer le canal du fourreau, et obtenir après l'opération b32) l'insert formé comprenant le fourreau autour de la broche métallique.

73. Procédé selon l'une des revendications 29 à 72, caractérisé en ce que, dans l'étape d), on élève l'insert à la température de cuisson selon un profil de température choisi, en atmosphère neutre.

74. Procédé selon la revendication 73 prise en combinaison avec la revendication 55, caractérisé en ce que la température de cuisson atteint environ 450°C.

75. Procédé selon la revendication 73 prise en combinaison avec la revendication 57, caractérisé en ce que la température de cuisson atteint environ 525°C.

76. Procédé selon la revendication 73, prise en combinaison avec la revendication 46, caractérisé en ce qu'il comprend une étape e) postérieure à l'étape d) dans laquelle on effectue un recuit du matériau vitreux.

77. Procédé selon l'une des revendications 29 à 76, caractérisé en ce que le matériau de la paroi est un alliage d'aluminium dit "5086" norme française.

78. Procédé selon l'une des revendications 29 à 77, dans lequel la paroi est un élément d'un boîtier fonctionnel contenant au moins un composant électronique hybride, ledit boîtier fonctionnel comportant un fond (FD) et au moins un couvercle (COUV1, COUV2), chacun en un matériau à base d'aluminium, exempt de cuivre et l'un au moins de ces deux matériaux comportant du silicium, caractérisé en ce qu'il comporte en outre une étape de soudure au laser du couvercle sur le fond.

## Patentansprüche

1. Zusammengesetzter Gegenstand des Typs umfassend eine Metallwand (PAR) und einen in einer Aufnahme (PAS) dieser Wand angebrachten Einsatz, worin die Wand aus einem Material auf Aluminiumbasis zusammengesetzt ist und der Einsatz mindestens an der Peripherie ein Formteil aus einem gesinterten glasartigen Material auf Phosphatglasbasis umfaßt, und, zwischen der Wand und dem Einsatz, auf zumindest einem Teil der inneren Oberfläche der Aufnahme eine Schicht aus einem ersten Metalloxid mit einer Dicke zwischen 0,5 und 10 µm, als Aufnahme/Einsatz-Verbindungszone, welche der Ort einer gegenseitigen Durchdringung von Sauerstoffatomen zwischen der Oxidschicht und dem Formteil aus glasartigem Material ist, welches gesintert bleibt.

2. Gegenstand nach Anspruch 1, **dadurch gekennzeichnet**, daß das erste Metalloxid Aluminiumoxid umfaßt und in dem glasartigen Material in der Nähe der Aufnahme in der Zone der gegenseitigen Durchdringung in einer Menge von mehr als ungefähr 0,2 Gew.-% vorhanden ist.

3. Gegenstand nach Anspruch 2, **dadurch gekennzeichnet**, daß das erste Metalloxid in dem glasartigen Material in der Nähe der Aufnahme in der Zone der gegenseitigen Durchdringung in einer Menge zwischen ungefähr 0,5 Gew.-% und ungefähr 0,8 Gew.-% vorhanden ist.

4. Gegenstand nach einem der vorhergehenden Ansprüche, **dadurch gekennzeichnet**, daß die Aufnahme ein Durchlaß (PAS) ist, der durch die Wand (PAR) hindurchgeht.

5. Gegenstand nach Anspruch 4, **dadurch gekennzeichnet**, daß der Einsatz außerdem einen Metallstift (B) umfaßt, der sich in dem vorgeformten glasartigen Material befindet, wobei er direkt und hermetisch in das glasartige Material eingesiegelt ist.

6. Gegenstand nach Anspruch 5, **dadurch gekennzeichnet**, daß die Einsatz/Stift-Verbindungszone der Ort einer gegenseitigen Durchdringung von Sauerstoffatomen zwischen dem Einsatz und einer Schicht aus einem zweiten Metalloxid ist, welche zuvor auf zumindest einen Teil der äußeren Oberfläche des Stifts aufgetragen wurde.

7. Gegenstand nach einem der Ansprüche 5 und 6, **dadurch** **gekennzeichnet,** daß das Material des Metallstifts einen Ausdehnungskoeffizienten zwischen ungefähr 15 und ungefähr 20 ppm/°C hat.

8. Gegenstand nach Anspruch 7, **dadurch gekennzeichnet**, daß das Material des Metallstifts eine Kupfer-Beryllium-Legierung umfaßt.

9. Gegenstand nach den Ansprüchen 6 und 8, **dadurch gekenn****zeichnet**, daß das zweite Metalloxid ein Nickeloxid umfaßt und daß das zweite Metalloxid in dem glasartigen Material in der Nähe des Stifts in der Zone der gegenseitigen Durchdringung in einer Menge zwischen ungefähr 0,6 Gew.-% und ungefähr 1,5 Gew.-% vorhanden ist.

10. Gegenstand nach einem der vorhergehenden Ansprüche, **dadurch gekennzeichnet**, daß das glasartige Material zwischen ungefähr 20 Mol% und ungefähr 50 Mol% Na₂O, zwischen ungefähr 5 Mol% und ungefähr 30 Mol% BaO, zwischen ungefähr 0,5 Mol% und ungefähr 3 Mol% Al₂O₃ und zwischen ungefähr 40 Mol% und ungefähr 60 Mol% P₂O₅ umfaßt.

11. Gegenstand nach Anspruch 10, **dadurch gekennzeichnet**, daß das glasartige Material ungefähr 38,35 Mol% Na₂O, ungefähr 9,59 Mol% BaO, ungefähr 0,96 Mol% Al₂O₃ und ungefähr 46,98 Mol% P₂O₅ umfaßt.

12. Gegenstand nach Anspruch 10, **dadurch gekennzeichnet**, daß das glasartige Material ungefähr 35 Mol% Na₂O, ungefähr 8,75 Mol% BaO, ungefähr 0,87 Mol% Al₂O₃ und ungefähr 42,88 Mol% P₂O₅ umfaßt.

13. Gegenstand nach einem der vorhergehenden Ansprüche, **dadurch gekennzeichnet**, daß das glasartige Material ein die Kristallisation modifizierendes Mittel umfaßt.

14. Gegenstand nach Anspruch 13, **dadurch gekennzeichnet**, daß das die Kristallisation modifizierende Mittel Aluminiumnitrid in einer Menge unterhalb von 7 Mol% umfaßt.

15. Gegenstand nach den Ansprüchen 11 und 14, **dadurch gekennzeichnet**, daß die Menge des Aluminiumnitrids im wesentlichen 4,12 Mol% beträgt.

16. Gegenstand nach den Ansprüchen 12 und 14 , **dadurch gekennzeichnet**, daß die Menge des Aluminiumnitrids im wesentlichen 3,75 Mol% beträgt.

17. Gegenstand nach Anspruch 13, **dadurch gekennzeichnet,** daß das die Kristallisation modifizierende Mittel Platin in einer Menge unterhalb von 0,5 Mol% umfaßt.

18. Gegenstand nach einem der vorhergehenden Ansprüche, **dadurch gekennzeichnet**, daß das glasartige Material ein Mittel umfaßt, welches seinen Arbeitstemperaturbereich modifiziert.

19. Gegenstand nach Anspruch 18, **dadurch gekennzeichnet**, daß das Mittel, welches den Arbeitstemperaturbereich des glasartigen Materials modifiziert, Bortrioxid in einer Menge unterhalb von 15 Mol% umfaßt.

20. Gegenstand nach den Ansprüchen 12 und 19, **dadurch** **gekennzeichnet,** daß die Menge des Bortrioxids ungefähr 8,75 Mol% beträgt.

21. Gegenstand nach einem der vorhergehenden Ansprüche, **dadurch gekennzeichnet,** daß das glasartige Material so gewählt wird, daß es eine dilatometrische Erweichungstemperatur zwischen ungefähr 300°C und ungefähr 550°C und einen Ausdehnungskoeffizienten zwischen ungefähr 10 und ungefähr 25 ppm/°C besitzt.

22. Gegenstand nach den Ansprüchen 15 und 21, **dadurch** **gekennzeichnet**, daß die dilatometrische Erweichungstemperatur ungefähr 330°C beträgt, und daß der Ausdehnungskoeffizient ungefähr 20 ppm/°C beträgt.

23. Gegenstand nach den Ansprüchen 16, 20 und 21, **dadurch** **gekennzeichnet**, daß die dilatometrische Erweichungstemperatur ungefähr 475°C beträgt, und daß der Ausdehnungskoeffizient ungefähr 16 ppm/°C beträgt.

24. Gegenstand nach einem der vorhergehenden Ansprüche, **dadurch gekennzeichnet**, daß das Material der Wand eine Aluminiumlegierung der französischen Norm "5086" ist.

25. Gegenstand nach einem der vorhergehenden Ansprüche, **dadurch gekennzeichnet**, daß die Metallwand zu einem funktionellen Gehäuse gehört, welches mindestens eine elektronische Hybridkomponente enthält.

26. Gegenstand nach Anspruch 25, **dadurch gekennzeichnet,** daß die Metallwand durch einen Boden (FD) und mindestens einen Deckel (COUV1, COUV2), jeweils aus einem Material auf Aluminiumbasis, vervollständigt wird.

27. Gegenstand nach Anspruch 26, **dadurch gekennzeichnet,** daß die Materialien des Bodens und des Deckels alle frei von Kupfer sind und mindestens in einem von diesen Silicium enthalten, und daß der Deckel auf den Boden mit einem Laser aufgeschweißt ist.

28. Gegenstand nach Anspruch 27, **dadurch gekennzeichnet,** daß das Material des Bodens eine Aluminiumlegierung "5086" ist und daß das Material des Deckels eine Aluminiumlegierung der französischen Norm "4047" ist.

29. Verfahren zum Einsetzen eines Einsatzes in eine Wand (PAR) in einem Material auf Aluminiumbasis, umfassend die folgenden Schritte:
a) Herstellen (8) einer Aufnahme (PAS) in der Wand (PAR) und Bilden einer Schicht aus einem ersten Metalloxid mit einer Dicke zwischen 0,5 und 10 µm auf mindestens einem Teil der Oberfläche der Aufnahme,
b) Herstellen (3,4,9) eines Einsatzes, welcher mindestens an der Peripherie ein vorgeformtes gesintertes Element (FFR) trägt, welches in die Aufnahme eingesetzt werden kann, welches ausgehend von einem Pulver (P) aus einem glasartigen Material auf Phosphatglasbasis erhalten wird, welches mit dem Material der Wand kompatibel ist,
c) Einführen des Einsatzes in die Aufnahme,
d) Erwärmen (7) des Einsatzes auf eine Brenntemperatur, die höher liegt als die dilatometrische Erweichungstemperatur des Pulvers,
was es gestattet, ein direktes Einsiegeln des Einsatzes in die Wand zu erhalten.

30. Verfahren nach Anspruch 29, **dadurch gekennzeichnet,** daß der Schritt b) umfaßt:
- b1) die Bildung (3) des glasartigen Elements des Einsatzes ausgehend von dem Pulver in Gegenwart eines Bindemittels (LI), welches diesem zugemischt ist, und
- b2) das Sintern (4) dieses glasartigen Elements, das in Schritt b1) gebildet wurde.

31. Verfahren nach Anspruch 30, **dadurch gekennzeichnet**, daß der Schritt b1) der Bildung des vorgeformten glasartigen Elements die Abfolge der folgenden Arbeitsgänge umfaßt:
- b10) Herstellung einer Preßform mit einer der Form des glasartigen Elements entsprechenden Form,
- b11) Formen des glasartigen Elements durch Verpressen des mit dem Bindemittel (LI) vermischten Pulvers in der Preßform,
- b12) Entfernung (32) des Bindemittels (LI).

32. Verfahren nach Anspruch 31, **dadurch gekennzeichnet**, daß der Arbeitsgang b12) der Entfernung des Bindemittels ein Tempern bzw. Trocknen im Ofen umfaßt.

33. Verfahren nach einem der Ansprüche 30 bis 32, **dadurch** **gekennzeichnet**, daß der Schritt b2) des Sinterns des vorgeformten glasartigen Elements bei einer Temperatur in der unmittelbaren Nachbarschaft des dilatometrischen Erweichungspunkts des glasartigen Materials ausgeführt wird.

34. Verfahren nach einem der Ansprüche 29 bis 33, **dadurch** **gekennzeichnet,** daß das Pulver (P) eine Korngröße von mehr als 5 µm hat.

35. Verfahren nach Anspruch 34, **dadurch gekennzeichnet**, daß das Pulver (P) eine Korngröße zwischen ungefähr 75 und ungefähr 106 µm hat.

36. Verfahren nach einem der Ansprüche 29 bis 35, **dadurch** **gekennzeichnet,** daß der Schritt b) eine vorbereitende Herstellung des Pulvers umfaßt, bei der ein kontinuierlicher Körper (CC), welcher das glasartige Material umfaßt, ausgehend von ausgewählten Grundbestandteilen (CB) hergestellt wird (1), und anschließend der kontinuierliche Körper in das Pulver überführt wird (2).

37. Verfahren nach Anspruch 36, **dadurch gekennzeichnet**, daß der Schritt der vorbereitenden Herstellung die Abfolge der folgenden Arbeitsgänge umfaßt:
i) Mischen (10) der Grundbestandteile (CB) zu einem Grundpulver (PB),
ii) Calcinieren (11,12) des Grundpulvers und Zerkleinern (13) des calcinierten Produkts, um ein calciniertes zerkleinertes Material (BRO) zu erhalten,
iii) Erhitzen des calcinierten zerkleinerten Materials gemäß einem vorgegebenen Temperaturprofil, um eine glasartige Substanz (SV) zu erhalten,
iv) Ausführen (15) einer thermischen Abschreckung der glasartigen Substanz, um den kontinuierlichen Körper (CC) zu erhalten.

38. Verfahren nach einem der Ansprüche 34 und 35 und einem der Ansprüche 36 und 37 , sowie Anspruch 30, **dadurch gekennzeichnet**, daß der Schritt der vorbereitenden Herstellung die Zugabe (20) des Bindemittels (LI) zu dem kontinuierlichen Körper (CC) umfaßt, und daß der Schritt bl) eine Zerkleinerung (21) und anschließend ein Sieben (22) des zerkleinerten Materials (BROY) umfaßt.

39. Verfahren nach einem der Ansprüche 29 bis 38, **dadurch gekennzeichnet**, daß das glasartige Material zwischen ungefähr 20 Mol% und ungefähr 50 Mol% Na₂O, zwischen ungefähr 5 Mol% und ungefähr 30 Mol% BaO, zwischen ungefähr 0,5 Mol% und ungefähr 3 Mol% Al₂O₃ und zwischen ungefähr 40 Mol% und ungefähr 60 Mol% P₂O₅ umfaßt.

40. Verfahren nach Anspruch 39, **dadurch gekennzeichnet**, daß das glasartige Material ungefähr 38,35 Mol% Na₂O, ungefähr 9,59 Mol% BaO, ungefähr 0,96 Mol% Al₂O₃ und ungefähr 46,98 Mol% P₂O₅ umfaßt.

41. Verfahren nach Anspruch 39,**dadurch gekennzeichnet**, daß das glasartige Material ungefähr 35 Mol% Na₂O, ungefähr 8,75 Mol% BaO, ungefähr 0,87 Mol% Al₂O₃ und ungefähr 42,88 Mol% P₂O₅ umfaßt.

42. Verfahren nach einem der Ansprüche 29 bis 41, **dadurch gekennzeichnet**, daß das glasartige Material eine wirksame Menge eines die Kristallisation modifizierenden Mittels umfaßt.

43. Verfahren nach Anspruch 42, **dadurch gekennzeichnet**, daß das modifizierende Mittel Aluminiumnitrid in einer Menge unterhalb von 7 Mol% umfaßt.

44. Verfahren nach Anspruch 43 und Anspruch 40, **dadurch gekennzeichnet**, daß die Menge des Aluminiumnitrids ungefähr 4,12 Mol% umfaßt.

45. Verfahren nach Anspruch 43 und Anspruch 41, **dadurch gekennzeichnet**, daß die Menge des Aluminiumnitrids ungefähr 3,75 Mol% umfaßt.

46. Verfahren nach Anspruch 42, **dadurch gekennzeichnet**, daß das die Kristallisation modifizierende Mittel Platin in einer Menge unterhalb von 0,5% umfaßt.

47. Verfahren nach einem der Ansprüche 29 bis 46, **dadurch gekennzeichnet**, daß das glasartige Material eine wirksame Menge eines Mittels umfaßt, welches seinen Arbeitstemperaturbereich modifiziert.

48. Verfahren nach Anspruch 47, **dadurch gekennzeichnet,** daß das Mittel, welches den Arbeitstemperaturbereich modifiziert, Bortrioxid in einer Menge unterhalb von 15% umfaßt.

49. Verfahren nach den Ansprüchen 41 und 48, **dadurch gekennzeichnet**, daß die Menge an Bortrioxid ungefähr 8,75 Mol% beträgt.

50. Verfahren nach den Ansprüchen 36 und 40, **dadurch gekennzeichnet**, daß die Grundbestandteile des kontinuierlichen Körpers aus glasartigen Material aus der Gruppe gewählt sind, die durch Na₂CO₃, BaCO₃, Al₂O₃ und NH₄H₂PO₄ gebildet ist.

51. Verfahren nach Anspruch 50 und einem der Ansprüche 43 bis 45, **dadurch gekennzeichnet**, daß die Grundbestandteile außerdem Aluminiumnitrid umfassen.

52. Verfahren nach Anspruch 50 und Anspruch 46, **dadurch gekennzeichnet**, daß die Grundbestandteile außerdem Platintetrachlorid umfassen.

53. Verfahren nach einem der Ansprüche 50 bis 52 und einem der Ansprüche 47 bis 49, **dadurch gekennzeichnet**, daß die Grundbestandteile außerdem Bortrioxid umfassen.

54. Verfahren nach einem der Ansprüche 29 bis 53, **dadurch gekennzeichnet**, daß das glasartige Material eine dilatometrische Erweichungstemperatur zwischen ungefähr 300°C und ungefähr 550°C und einen Ausdehnungskoeffizienten zwischen ungefähr 10 und ungefähr 25 ppm/°C hat.

55. Verfahren nach den Ansprüchen 40 und 54, **dadurch gekennzeichnet**, daß die dilatometrische Erweichungstemperatur ungefähr 330°C beträgt, und daß der Ausdehnungskoeffizient ungefähr 20 ppm/°C beträgt.

56. Verfahren nach den Ansprüchen 33 und 55, **dadurch gekennzeichnet**, daß die Sintertemperatur des glasartigen Elements ungefähr 335°C erreicht.

57. Verfahren nach den Ansprüchen 41 und 54, **dadurch gekennzeichnet**, daß die dilatometrische Erweichungstemperatur ungefähr 475°C beträgt, und daß der Ausdehnungskoeffizient ungefähr 16 ppm/°C beträgt.

58. Verfahren nach den Ansprüchen 33 und 57, **dadurch gekennzeichnet**, daß die Sintertemperatur des glasartigen Elements ungefähr 470°C erreicht.

59. Verfahren nach Anspruch 30, **dadurch gekennzeichnet**, daß im Teilschritt b1) das Bindemittel eine kohlenstoffhaltige Polymerverbindung mit einer Kettenlänge von mindestens 1500 und höchstens 6000 umfaßt.

60. Verfahren nach Anspruch 59, **dadurch gekennzeichnet**, daß die kohlenstoffhaltige Polymerverbindung Polyethylenglycol 4000 in einer Menge ist, die im wesentlichen 3 Gew.-% beträgt.

61. Verfahren nach einem der Ansprüche 29 bis 60, **dadurch** **gekennzeichnet**, daß in Schritt a2) die Herstellung der Schicht aus dem ersten Metalloxid eine anodische Oxidation mit einer Chromsäurelösung umfaßt.

62. Verfahren nach Anspruch 61, **dadurch gekennzeichnet**, daß die Dicke der Aluminiumoxidschicht (OX1) zwischen ungefähr 1 µm und ungefähr 1,5 µm liegt.

63. Verfahren nach einem der Ansprüche 29 bis 62, **dadurch gekennzeichnet**, daß die Aufnahme ein Durchlaß ist, welcher durch die Wand hindurchgeht.

64. Verfahren nach einem der Anprüche 29 bis 63, in welchem der Einsatz außerdem einen Metallstift (B), der in das vorgeformte gesinterte glasartige Element (FFR) eingesetzt ist, umfaßt, **dadurch gekennzeichnet**, daß der Schritt b) einen Teilschritt b4) der Herstellung des Metallstifts umfaßt, unter Bildung einer Schicht eines zweiten Metalloxids auf zumindest einen Teil der Oberfläche dieses Stifts, wobei der Schritt d) gleichzeitig die Versiegelung von Einsatz/Wand und Einsatz/Stift ausführt.

65. Verfahren nach Anspruch 64, **dadurch gekennzeichnet,** daß der Teilschritt b4) einen Arbeitsgang b41) der Bearbeitung des Metallstifts zu der gewünschten Form (90) und einen Arbeitsgang b42) umfaßt, welcher die Abfolge der folgenden Phasen umfaßt:
- b420) Abscheidung (91) einer Schicht aus einer Metallauflage (metal d' apport) auf dem Teil des Metallelements,
- b421) Oxidation (92) der Metallauflage, um das zweite Metalloxid zu bilden.

66. Verfahren nach einem der Ansprüche 64 und 65, **dadurch gekennzeichnet**, daß der Metallstift (B) aus einem Material mit einem Ausdehnungskoeffizienten zwischen ungefähr 15 und ungefähr 20 ppm/°C zusammengesetzt ist.

67. Verfahren nach Anspruch 66, **dadurch gekennzeichnet**, daß das Material des Stifts eine Kupfer-Beryllium-Legierung umfaßt.

68. Verfahren nach einem der Ansprüche 64 bis 67, **dadurch gekennzeichnet**, daß das zweite Metalloxid ein Nickeloxid ist.

69. Verfahren nach Anspruch 68, **dadurch gekennzeichnet**, daß die Nickeloxidschicht zwischen ungefähr 2 µm und ungefähr 5 µm liegt.

70. Verfahren nach Anspruch 69 und Anspruch 65, **dadurch gekennzeichnet**, daß die Metallauflage Nickel ist und daß die auf dem Metallelement abgeschiedene Nickelschicht eine Dicke von ungefähr 5 µm hat.

71. Verfahren nach einem der Ansprüche 64 bis 70, **dadurch gekennzeichnet**, daß im Schritt c) das vorgeformte gesinterte glasartige Element in die Aufnahme und der Metallstift in eine Hülse, die durch das vorgeformte gesinterte glasartige Element definiert ist, eingesetzt wird.

72. Verfahren nach einem der Ansprüche 64 bis 70 und Anspruch 31, **dadurch gekennzeichnet**, daß im Schritt b30) der Metallstift (B) in die Preßform eingesetzt wird, um den Kanal der Hülse zu bilden, und nach dem Schritt b32) den gebildeten Einsatz zu erhalten, welcher die Hülse um den Metallstift herum umfaßt.

73. Verfahren nach einem der Ansprüche 29 bis 72, **dadurch gekennzeichnet**, daß im Schritt d) der Einsatz auf die Brenntemperatur gemäß einem gewählten Temperaturprofil in neutraler Atmosphäre erwärmt wird.

74. Verfahren nach Anspruch 73 und Anspruch 55, **dadurch gekennzeichnet**, daß die Brenntemperatur ungefähr 450°C erreicht.

75. Verfahren nach Anspruch 73 und Anspruch 57, **dadurch** **gekennzeichnet**, daß die Brenntemperatur ungefähr 525°C erreicht.

76. Verfahren nach Anspruch 73 und Anspruch 46, **dadurch gekennzeichnet**, daß es einen Schritt e) nach dem Schritt d) umfaßt, worin ein Glühen des glasartigen Materials durchgeführt wird.

77. Verfahren nach einem der Ansprüche 29 bis 76, **dadurch gekennzeichnet**, daß das Material der Wand eine Aluminiumlegierung der französischen Norm "5086" ist.

78. Verfahren nach einem der Ansprüche 29 bis 77,in welchem die Wand ein Element eines funktionellen Gehäuses ist, welches mindestens eine elektronische Hybridkomponente enthält, wobei das funktionelle Gehäuse einen Boden (FD) und mindestens einen Deckel (COUV1, COUV2), jeweils aus einem Material auf Aluminiumbasis, frei von Kupfer, und wobei mindestens eines dieser zwei Materialien Silicium umfaßt, umfaßt, **dadurch gekennzeichnet,** daß es außerdem einen Schritt des Aufschweißens des Deckels auf den Boden mit einem Laser umfaßt.

## Claims

1. A composite object of the type comprising a metallic wall (PAR), and an insert mounted in a housing (PAS) of the aforesaid wall, in which the wall is composed of an aluminium based material, and the insert comprises, at least in the periphery, a preform of a fritted vitreous material, which is glass-phosphate based, and, between the wall and the insert, on at least a part of the internal surface of the housing, a coat of a first metallic oxide, of a thickness between 0.5 to 10 micrometres, as the join between the housing and the insert, which is the centre of an interpenetration of oxygen atoms between the oxide coat and the preform of vitreous material, which remains fritted.

2. An object in accordance with Claim 1, characterised in that the first metallic oxide comprises alumina, and is present in the vitreous material next to the housing in the interpenetration zone in an amount greater than approx 0.2% by weight.

3. An object in accordance with Claim 2, characterised in that the first metallic oxide is present in the vitreous material near the housing in the interpenetration zone in an amount between approx 0.5% by weight and approx 0.8% by weight.

4. An object in accordance with one of the preceding Claims, characterised in that the housing is a passage (PAS) passing through the wall (PAR).

5. An object in accordance with Claim 4, characterised in that the insert additionally comprises a metallic pin (B) located in the preformed vitreous material, all being completely and tightly sealed within the vitreous material.

6. An object in accordance with Claim 5, characterised in that the area of connection of the insert and the pin is the centre of an interpenetration of oxygen atoms between the insert and a coat of a second metallic oxide, applied beforehand to at least a part of the external surface of the pin.

7. An object in accordance with one of Claims 5 and 6, characterised in that the material of the metallic pin has a coefficient of expansion of between approx 15 and 20 ppm/°C.

8. An object in accordance with Claim 7, characterised in that the material of the metallic pin comprises an alloy of copper-beryllium.

9. An object in accordance with Claims 6 and 8, taken in combination, characterised in that the second metallic oxide comprises a nickel oxide and in that the second metallic oxide is present in the vitreous material next to the pin in the interpenetration zone in an amount of between approx 0.6% by weight and 1.5% by weight.

10. An object in accordance with one of the preceding Claims, characterised in that the vitreous material comprises between approx 20% and 50% of moles of Na₂O, between approx 5% and 30% of moles of BaO, between approx 0.5% and 3% of moles of Al₂O₃ and between approx 40% and 60% of moles of P₂O₅.

11. An object in accordance with Claim 10, characterised in that the vitreous material comprises approx 38.35% of moles of Na₂O, approx 9.59% of moles of BaO, approx 0.96% of moles of Al₂O₃, and approx 46.98% of moles of P₂O₅.

12. An object in accordance with Claim 10, characterised in that the vitreous material comprises approx 35% of moles of Na₂O, approx 8.75% of moles of BaO, approx 0.87% of moles of Al₂O₃ and approx 42.88% of moles of P₂O₅.

13. An object in accordance with one of the preceding Claims, characterised in that the vitreous material comprises a crystallisation modification agent.

14. An object in accordance with Claim 13, characterised in that the crystallisation modification agent comprises aluminium nitrate, in an amount of less than 7% of moles.

15. An object in accordance with Claims 11 and 14 taken in combination, characterised in that the quantity of aluminium nitrate is approximately equal to 4.12% of moles.

16. An object in accordance with Claims 12 and 14 taken in combination, characterised in that the quantity of aluminium nitrate is approximately equal to 3.75% of moles.

17. An object in accordance with Claim 13, characterised in that the crystallisation modification agent comprises platinum, in an amount of less than 0.5% of moles.

18. An object in accordance with one of the preceding Claims, characterised in that the vitreous material comprises an agent modifying its region of working temperature.

19. An object in accordance with Claim 18, characterised in that the agent modifying the region of working temperature of the vitreous material comprises boron trioxide in an amount of less than 15% of moles.

20. An object in accordance with Claims 12 and 19 taken in combination, characterised in that the amount of boron trioxide is equal to approx 8.75% of moles.

21. An object in accordance with one of the preceding Claims, characterised in that the vitreous material is chosen to possess an expansive softening temperature of between approx 300°C and 550°C and a coefficient of expansion of between approx 10 and 25 ppm/°C.

22. An object in accordance with Claims 15 and 21 taken in combination, characterised in that the expansive softening temperature is equal to approx 330°C and in that the coefficient of expansion is approx 20 ppm/°C

23. An object in accordance with Claims 16, 20 and 21 taken in combination, characterised in that the expansive softening temperature is equal to approx 475°C and in that the coefficient of expansion is approx 16ppm/°C.

24. An object in accordance with one of the preceding Claims, characterised in that the material of the wall is an aluminium alloy called "5086" French standard.

25. An object in accordance with one of the preceding Claims, characterised in that the metallic wall is part of a functional case containing at least one hybrid electronic component.

26. An object in accordance with Claim 25, characterised in that the metallic wall is completed with a base (FD), and with at least one cover (COUV1 COUV2), each of a material with an aluminium base.

27. An object in accordance with Claim 26, characterised in that the materials for the base and for the cover are both free of copper, and that at least one comprises of silicon, and in that the cover is laser welded to the base.

28. An object in accordance with Claim 27, characterised in that the material of the base is an aluminium alloy, called "5086" and in that the material of the cover is an aluminium alloy called "4047" French standard.

29. A process of implanting an insert into a wall (PAR) in an aluminium based material, comprising the following steps;
a) preparing (8) a housing (PAS) in the wall (PAR), and forming on at least a part of the housing surface a coat of a first metallic oxide, of a thickness of between 0.5 and 10 micrometres,
b) Preparing (3,4,9) an insert comprising at least at the periphery a preformed fritted element (FFR), insertable in the aforementioned housing, obtained from a powder (P) of a vitreous material with a glass-phosphate base, compatible with the material of the wall,
c) introducing the aforementioned insert into the housing,
d) heating (7) the insert to a baking temperature greater than the expansive softening temperature of the aforementioned powder,
to make it possible to completely embed the insert in the wall.

30. A process in accordance with Claim 29, characterised in that the stage b) comprises;
- b1) The formation (3) of the vitreous element of the insert from the aforementioned powder in the presence of a catalyst (LI) mixed with the latter, and
- b2) the fritting of the vitreous element formed in stage b1).

31. A process in accordance with Claim 30, characterised in that the stage b1) of the formation of the preformed vitreous element comprises of the following succession of operations;
- b10) preparation of a mould having a shape corresponding to that of the vitreous element,
- b11) shaping the vitreous element by the pressing of the aforementioned powder mixed with the catalyst (LI) into the mould.
- b12) the elimination (32) of the catalyst (LI).

32. A process in accordance with Claim 31, characterised in that the operation b12) of the elimination of the catalyst comprises stoving.

33. A process in accordance with one of Claims 30 to 32, characterised in that the stage b2) of fritting the preformed vitreous element, is performed at a temperature situated in the immediate vicinity of the expansive softening point of the vitreous material.

34. A process in accordance with one of Claims 29 to 33, characterised in that the powder (P) has a grain size greater than 5 micrometres.

35. A process in accordance with Claim 34, characterised in that the powder (P) has a grain size of between approx 75 and 106 micrometres.

36. A process in accordance with one of Claims 29 to 35, characterised in that the stage b) comprises a preliminary preparation of the powder, a preparation in which a solid body (CC) comprising the aforementioned vitreous material is made (1) from the constituents of the chosen base (CB), and then this solid body is reduced to the aforementioned powder (2).

37. A process in accordance with Claim 36, characterised in that the preliminary preparation stage consists of the following succession of operations:
i) mixing (10) the base constituents (CB) into a base powder (PB),
ii) calcining (11, 12) the base powder and grinding (13) the calcined product in order to obtain a calcined ground substance (BRO),
iii) heating the calcined ground substance in accordance with a predetermined temperature profile in order to obtain a vitreous substance (SV),
iv) performing (15) a thermal tempering of the vitreous substance in order to obtain the solid body (CC).

38. A process in accordance with one of Claims 34 and 35 taken in combination with one of Claims 36 and 37, depended from Claim 30, characterised in that the preliminary preparation stage consists of the addition (20) of the catalyst (LI) to the solid body (CC) and in that the stage b1) consists of a grinding (21) then a filtering (22) of this ground substance (BROY)

39. A process in accordance with one of Claims 29 to 38, characterised in that the vitreous material comprises between approx 20% and 50% of moles of Na₂O, between approx 5% and 30% of moles of BaO, between approx 0.5% and 3% of moles of AL₂O₃ and between approx 40% and 60% of moles of P₂O₅.

40. A process in accordance with Claim 39, characterised in that the vitreous material comprises approx 38.35% of moles of Na₂O, approx 9.59% of moles of BaO, approx 0.96% of moles of Al₂O₃ and approx 46.98% of moles of P₂O₅.

41. A process in accordance with Claim 39, characterised in that the vitreous material comprises approx 35% of moles of Na₂O, approx 8.75% of moles of BaO, approx 0.87% of moles of Al₂O₃ and approx 42.88% of moles of P₂O₅.

42. A process in accordance with one of Claims 29 to 41, characterised in that the vitreous material comprises an effective quantity of a crystallisation modification agent.

43. A process in accordance with Claim 42, characterised in that the modification agent comprises aluminium nitrate, in an amount of less than 7% of moles.

44. a process in accordance with Claim 43, taken in combination with claim 40, characterised in that the quantity of aluminium nitrate is approximately 4.12% of moles.

45. A process in accordance with Claim 43 taken in combination with claim 41, characterised in that the quantity of aluminium nitrate is approx 3.75% of moles.

46. A process in accordance with Claim 42, characterised in that the crystallisation modification agent comprises platinum in an amount of less than 0.5%.

47. A process in accordance with Claims 29 to 46, characterised in that the vitreous material comprises an effective quantity of an agent for modifying its region of working temperature.

48. A process in accordance with Claim 47, characterised in that the aforementioned modification agent for the region of working temperature comprises boron trioxide in an amount of less than 15%.

49. A process in accordance with Claims 41 and 48 taken in combination, characterised in that the quantity of boron trioxide is equal to approx 8.75% of moles.

50. A process in accordance with Claims 36 and 40 taken in combination, characterised in that the base constituents of the solid body of vitreous material are selected from the group consisting of Na₂CO₃, BₐCO₃, Al₂O₃, NH₄H₂PO₄.

51. A process in accordance with Claim 50 taken in combination with Claims 43 to 45, characterised in that the base constituents additionally comprise aluminium nitrate.

52. A process in accordance with Claim 50 taken in combination with Claim 46, characterised in that the base constituents additionally comprise platinum tetrachloride.

53. A process in accordance with Claims 50 to 52 taken in combination with Claims 47 to 49, characterised in that the base constituents additionally comprise boron trioxide.

54. A process in accordance with Claims 29 to 53, characterised in that the vitreous material has an expansive softening temperature that is between approx 300°C and 550°C, and a coefficient of expansion of between approx 10 and 25 ppm/°C.

55. A process in accordance with Claims 40 and 54 taken in combination, characterised in that the expansive softening temperature is approximately equal to 330°C, and that the coefficient of expansion is approximately equal to 20 ppm/°C.

56. A process in accordance with Claims 33 and 55 taken in combination, characterised in that the fritting temperature of the vitreous element reaches approx 335°C.

57. A process in accordance with Claims 41 and 54 taken in combination, characterised in that the expansive softening temperature is approximately equal to 475°C, and in that the coefficient of expansion is approximately equal to 16 ppm/°C.

58. A process in accordance with Claims 33 and 57 taken in comparison, characterised in that the fritting temperature of the vitreous element reaches approx 470°C.

59. A process in accordance with Claim 30, characterised in that, in the sub-stage b1), the catalyst comprises a polycarbonate composite having a chain length of at least 1500 and at most 6000.

60. A process in accordance with Claim 59, characterised in that the polycarbonate composite is polyethylene glycol 4000 in an amount substantially equal to 3% by weight.

61. A process in accordance with one of Claims 29 to 60, characterised in that the stage a2) of the creation of the aforementioned coat of first metallic oxide comprises anodic chromic oxidization.

62. A process in accordance with Claim 61, characterised in that the thickness of the alumina coat (OX1) is from between approx 1 micrometre and 1.5 micrometres.

63. A process in accordance with one of Claims 29 to 62, characterised in that the housing is a passage passing through the wall.

64. A process in accordance with one of Claims 29 to 63, in which the insert additionally comprises a metallic pin (B) inserted into the preformed fritted vitreous element (FFR), characterised in that the stage b) comprises a substage b4) of the preparation of the metallic pin, in forming on at least a part of the surface of this pin a coat of a second metallic oxide, the stage d) immediately achieving the embedding of the insert/wall and the insert/pin.

65. A process in accordance with Claim 64, characterised in that the sub-stage b4) comprises an operation b41) of the machining of the metallic pin the desired shape (90) and an operation b42) which comprises the following succession of operations:
- b420) the deposit (91) of a coat of a metal onto the said part of the metallic element,
- b421) the oxidization (92) of said metal in order to form the said second metallic oxide.

66. A process in accordance with one of Claims 64 and 65, characterised in that the metallic pin (B) is composed of a material having a coefficient of expansion of between approx 15 and 20 ppm/°C.

67. A process in accordance with Claim 66, characterised in that the material of the pin comprises a copper-beryllium alloy.

68. A process in accordance with Claims 64 to 67, characterised in that the second metallic oxide is a nickel oxide.

69. A process in accordance with Claim 68, characterised in that the coat of nickel oxide is between approx 2 micrometres and approx 5 micrometres thick.

70. A process in accordance with Claim 69 taken in combination with Claim 65, characterised in that the metal is nickel and in that the coat of nickel deposited on the metallic element has a thickness of about 5 micrometres.

71. A process in accordance with one of Claims 64 to 70, characterised in that in the stage c) the preformed fritted vitreous element is inserted into the housing and the metallic pin is inserted into a slot defined by the preformed fritted vitreous element.

72. A process in accordance with one of Claims 64 to 70, taken in combination with claim 31, characterised in that in the operation b30) the metallic pin (B) is placed in the mould to model the channel of the slot, and to obtain after operation b32) the shaped insert including the metallic pin surrounded by the slot.

73. A process in accordance with one of Claims 29 to 72, characterised in that, in stage d), the insert is heated to a baking temperature in accordance with a chosen temperature profile, in a neutral atmosphere.

74. A process in accordance with Claim 73 taken in combination with Claim 55, characterised in that the baking temperature reaches approx 450°C.

75. A process in accordance with Claim 73 taken in combination with Claim 57, characterised in that the baking temperature reaches approx 525°C.

76. A process in accordance with Claim 73, taken in combination with claim 46, characterised in that it comprises a stage e) subsequent to stage d) in which the vitreous material is annealed.

77. A process in accordance with one of Claims 29 to 76, characterised in that the wall material is an aluminium alloy called "5086" French standard.

78. A process in accordance with one of Claims 29 to 77, in which the wall is an element of a functional case containing at least one hybrid electronic component, the aforementioned functional case comprising of a base (FD) and at least one cover (COU1, COU2), each of a copper free aluminium based material and with at least one of the two materials containing silicon, characterised in that it additionally consists of a stage of laser welding of the cover to the base.
